# EUROPÄISCHE PATENTSCHRIFT

(11) **EP 1 838 907 B1**
(45) Veröffentlichungstag und Bekanntmachung des Hinweises auf die Patenterteilung: **31.07.2013**
(21) Anmeldenummer: 06700914.2
(22) Anmeldetag: 10.01.2006
(51) Int. Cl.: D01F 6/78

(54) **VERFAHREN ZUR HERSTELLUNG VON POLYOXYMETHYLENFASERN SOWIE VERWENDUNG SOLCHER FASERN**
METHOD FOR PRODUCING POLYOXYMETHYLENE FIBRES AND USE OF SUCH FIBRES
PROCEDE DE REALISATION DE FIBRES DE POLYOXYMETHYLENE ET UTILISATION DE CES FIBRES

(30) Priorität: 12.01.2005 DE 102005001373
(43) Veröffentlichungstag der Anmeldung: 03.10.2007
(73) Patentinhaber: Ticona GmbH, 65451 Kelsterbach (DE)
(72) Erfinder: ZIERER, Dirk, 65719 Hofheim (DE); BERNSTEIN, Rainer, 64823 Gross Umstadt (DE); SCHWEITZER, Jörg, 64846 Gross-Zimmem (DE); KURZ, Klaus, 65451 Kelsterbach (DE)
(74) Vertreter: Zimmermann & Partner
(86) Internationale Anmeldenummer: PCT/EP2006/000118
(87) Internationale Veröffentlichungsnummer: WO 2006/074889

(56) Entgegenhaltungen:
- EP-A- 1 431 428
- GB-A- 1 095 750

## Beschreibung

Die vorliegende Erfindung betrifft ein Verfahren zur Herstellung von Polyoxymethylenfasern mit hohem Wiederaufrichtungsvermögen, insbesondere Monofilamente, die sich insbesondere als Borsten in Bürsten, Besen und Pinseln aller Art einsetzen lassen.

Polyoxymethylen (nachstehend auch als "POM" bezeichnet) ist ein Hochleistungspolymer mit guten mechanischen Eigenschaften und ausgezeichneter Chemikalienbeständigkeit. Formkörper aus POM zeichnen sich durch hohe Kristallinität und hohe E-Moduli aus.

Es sind auch bereits Fasern aus POM bekannt, die sich durch gute mechanische Eigenschaften auszeichnen, beispielsweise durch hohe Festigkeiten und hohe E-Moduli, und die nach ihrer Herstellung hoch verstreckt werden, um das Potential des Werkstoffes voll auszuschöpfen.

Aus der DE-A-1 660 287 ist ein Verfahren zur Herstellung von Fäden aus hochmolekularem linearen POM bekannt. Dieses umfaßt das Herstellen einer Spinnlösung einer bestimmten Viskosität und das Verspinnen dieser Lösung nach dem Trocken- oder Nassspinnverfahren zu POM-Fäden, die danach einer Verstreckung auf einem Heizbügel unterworfen werden. Typische Verstreckverhältnisse bewegen sich um 1 : 10.

Die JP-A-01/172,821 beschreibt die Herstellung von POM-Fasern durch Schmelzspinnen. Das Verfahren umfaßt ein Aufschmelzen des Rohstoffs und ein Verspinnen unter definierten Bedingungen sowie das Durchführen einer Verstreckung von mindestens 1 : 4 unter definierten Eingangs- und Ausgangsgeschwindigkeiten. Das Verfahren zeichnet sich durch eine hohe Produktivität aus und es werden hochfeste POM-Filamente erzeugt. EP-A-1,321,546 beschreibt die Herstellung hochfester und hochmoduliger POM-Spaltfasern. Dazu wird eine Folie hergestellt, wobei ausgewählte POM-Copolymere mit definierten Viskositäten zum Einsatz kommen. Durch die Auswahl des Rohstoffes läßt sich die Kristallisationsgeschwindigkeit kontrollieren und es ist eine stabile Filmbildung und eine kontrollierte Verstreckung des Films möglich.

In EP-A-1,431,428 werden hochfeste und hochmodulige POM-Fasern beschrieben. Diese werden durch Schmelzspinnen erhalten, wobei POM-Copolymere mit ausgewählter Kristallisationsgeschwindigkeit verwendet werden. Auch hier ist durch die Auswahl des Rohstoffes eine kontrollierte Verstreckung möglich, so daß Fasern mit sehr hohen Zugfestigkeiten erzeugt werden.

Die bekannten Entwicklungen zielten bislang auf die Erzeugung von POM-Fasern mit möglichst hohen Zugfestigkeiten und E-Moduli ab. Allerdings besitzen derartige Fasern geringe Elastizität und Querfestigkeit, was sich in einer niedrigen Knotenfestigkeit und einem schlechten Wiederaufrichtungs-vermögen nach dem Biegen oder Knicken äußert.

Ausgehend von diesem Stand der Technik ist es Aufgabe der vorliegenden Erfindung, Fasern mit ausgezeichnetem Rückstellvermögen ausgedrückt durch deren Wiederaufrichtungsvermögen bereitzustellen.

Eine weitere Aufgabe der vorliegenden Erfindung betrifft das Bereitstellen von Borsten, die sich in Pinseln, Besen oder Bürsten aller Art hervorragend einsetzen lassen und deren Scheuerbeständigkeit im Vergleich mit Borsten aus anderen Materialien hervorragend ist.

Eine weitere Aufgabe der vorliegenden Erfindung betrifft das Bereitstellen eines Verfahrens zur Herstellung dieser POM-Fasern, das sich durch hohe Produktivität auszeichnet.

Ein Beispiel für Anwendungen, bei denen die Kombination hoher mechanischer und chemischer Beanspruchungen vorliegt, ist der Einsatz von Monofilamenten oder Borsten in Bürsten, wie Scheuerbürsten oder insbesondere Zahnbürsten. Dieser Einsatz verlangt ein Monofilamentmaterial mit ausgezeichneten mechanischen Eigenschaften, wie hohem Anfangsmodul, Reißfestigkeit, Knoten- und Schlingenfestigkeit, sowie eine hohe Abriebfestigkeit verbunden mit einer hohen Resistenz gegenüber Chemikalien.

Die vorliegende Erfindung betrifft ein Verfahren zur Herstellung von Fasern enthaltend Polyoxymethlen-Copolymere mit einem Schmelzindex MVR (ermittelt nach ISO 1133 bei 190°C und einer Belastung von 2,16 kg) von 0,3 bis 30 ml/10 min, die ein Wiederaufrichtungsvermögen, gemessen nach der Doppelschlaufenmethode in Luft und/oder Wasser, von mindestens 125° besitzen, umfassend die Maßnahmen:
i) Extrudieren einer Schmelze enthaltend Polyoxymethylen-Copolymer mit einem Schmelzindex MVR (ermittelt nach ISO 1133 bei 190°C und einer Belastung von 2,16 kg) von 0,3 bis 30 ml/10 min durch eine Spinndüse,
ii) Einbringen des gebildeten Filaments in ein Flüssigkeitsbad, das eine Temperatur von weniger als 150°C aufweist, iii) Abziehen des gebildeten Filaments,
iv) ein- oder mehrfaches Verstrecken mit einem gesamten Verstreckverhältnis von nicht mehr als 1:6, und
v) gegebenenfalls Erhitzen des verstreckten Filaments unter Zulassung von Schrumpf.

Für die Herstellung der erfindungsgemäßen Fasern eignen sich alle Polyoxymethylen-Copolymeren, sofern diese die genannten Schmelzindizes aufweisen.

Beispiele für geeignete Polyoxymethylen-Copolymere finden sich in der EP-A-1,431,428 und in der 1,321,546.

Bei den Polyoxymethylenen (POM), wie sie beispielsweise in der DE-A-29 47 490 beschrieben sind, handelt es sich im Allgemeinen um unverzweigte lineare Polymere, die in der Regel mindestens 80 %, vorzugsweise mindestens 90 %, Oxymethyleneinheiten (-CH₂-O-) enthalten.

Der Begriff Polyoxymethylene umfasst dabei Copolymere des Formaldehyds oder seiner cyclischen Oligomeren, wie Trioxan oder Tetroxan, mit damit copolymerisierbaren Monomeren.

Copolymere sind also Polymere abgeleitet von Formaldehyd und/oder seinen cyclischen Oligomeren, insbesondere Trioxan, und cyclischen Ethern, cyclischen Acetalen und/oder linearen Polyacetalen. Die Hydroxylendgruppen dieser Copolymeren sind in an sich bekannter Weise chemisch gegen Abbau stabilisiert sind, z. B. durch Veresterung oder durch Veretherung.

Derartige POM-Copolymerisate sind dem Fachmann an sich bekannt und in der Literatur beschrieben.

Ganz allgemein weisen diese Polymere mindestens 50 mol-% an wiederkehrenden Einheiten -CH₂-O- in der Polymerhauptkette auf. Die POM-Copolymeren werden im allgemeinen durch Copolymerisation von Formaldehyd oder Trioxan mit geeigneten Comonomeren hergestellt, vorzugsweise in der Gegenwart von geeigneten Katalysatoren.

Zur Herstellung der erfindungsgemäßen Fasern werden POM-Copolymere bevorzugt, die neben den wiederkehrenden Einheiten -CH₂-O- noch bis zu 50, vorzugsweise von 0,1 bis 20 und insbesondere 0,5 bis 10 Mol- % an wiederkehrenden Einheiten enthalten, wobei R¹ bis R⁴ unabhängig voneinander ein Wasserstoffatom, eine C₁-bis C₄-Alkylgruppe oder eine halogensubstituierte Alkylgruppe mit 1 bis 4 C-Atomen und R⁵ eine -CH2-, -O-CH₂-, eine C₁- bis C₄-Alkyl- oder C₁- bis C₄- Haloalkyl substituierte Methylengruppe oder eine entsprechende Oxymethylengruppe darstellen und n einen Wert im Bereich von 0 bis 3 hat.

Vorteilhafterweise können diese Gruppen durch Ringöffnung von cyclischen Ethern in die Copolymeren eingeführt werden. Bevorzugte cyclische Ether sind solche der Formel wobei R¹ bis R⁵ und n die obengenannte Bedeutung haben.

Nur beispielsweise seien Ethylenoxid, 1,2-Propylenoxid, 1,2-Butylenoxid, 1,3-Butylenoxid, 1,3-Dioxan, 1,3-Dioxolan, 1,3-Dioxepan und 1,3,6-Trioxacyclo-octan als cyclische Ether sowie lineare Oligo- oder Polyformale, wie Polydioxolan oder Polydioxepan, als Comonomere genannt.

Besonders vorteilhaft werden Copolymere aus 99,5 - 95 Mol-% Trioxan und 0,5 bis 5 mol-% eines der vorgenannten Comonomere eingesetzt.

Verfahren zur Herstellung der vorstehend beschriebenen POM-Copolymerisate sind dem Fachmann bekannt und in der Literatur beschrieben.

Die bevorzugt eingesetzten POM-Copolymere haben Schmelzpunkte von mindestens 140°C und Molekulargewichte (Gewichtsmittelwert) M_{w} im Bereich von 5.000 bis 200.000, vorzugsweise von 7.000 bis 150.000.

Endgruppenstabilisierte POM-Copolymerisate, die an den Kettenenden C-C-Bindungen oder die Methoxy-Endgruppen aufweisen, werden zur Herstellung der erfindungsgemäßen Fasern besonders bevorzugt eingesetzt.

Die zur Herstellung der erfindungsgemäßen Fasern eingesetzten POM-Copolymeren weisen einen Schmelzindex (MVR Wert 190/2,16) von 0,3 bis 30 ml/10 min (ISO 1133) auf, bevorzugt einen MVR-Wert von 1 bis 10 ml/10 min und ganz besonders bevorzugt einen MVR-Wert von 1 bis 3 ml/10 min.

Bevorzugt eingesetzte POM-Copolymere weisen neben wiederkehrenden Oxymethylengruppen 0,5 bis 10 mol %, vorzugsweise 1 bis 5 mol % und insbesondere 1,5 bis 4 mol %, an Struktureinheiten auf, die sich von Comonomeren ableiten. Bei letzteren handelt es sich üblicherweise um Comonomere, die nur bifunktionell sind, d.h., die keine Verzweigungen oder Vernetzungen ausbilden können. Die erfindungsgemäß eingesetzten POM-Copolymere sind also im wesentlichen linear und zeichnen sich durch eine hohe Kristallisations-Halbwertszeit aus.

Typische Kristallisations-Halbwertszeiten der erfindungsgemäß eingesetzten POM-Copolymeren betragen mindestens 30 Sekunden, ermittelt durch Abkühlung von 200 °C auf eine Temperatur, die üblicherweise 10°C unter der Schmelztemperatur des jeweiligen POM-Copolymeren liegt, bei einer Abkühlgeschwindigkeit von 80°C/Minute und Aufrechterhalten dieser Temperatur bei dieser Beobachtungstemperatur. Die Ermittlung der Zeit erfolgt ab Erreichen der Beobachtungstemperatur.

Bevorzugte POM-Copolymere weisen keine oder möglichst wenig Bestandteile auf, die das Kristallisationsverhalten beschleunigen können. Dazu zählen anorganische oder organische Nukleierungsmittel, nukleierend wirkende POM-Terpolymere oder Verunreinigungen, die bei der Herstellung des POM-Copolymers anfallen. Letztere können vorzugsweise durch Umfällen entfernt werden, wobei das POM-Copolymer vorzugsweise in einem Wasser Methanolgemisch, das weitere Komponenenten wie Trioxan, Formaldehyd, Amine etc. enthalten kann, unter Druck, bevorzugt zwischen 1 bar und 50 bar, bei Temperaturen von 100 °C bis 250 °C, bevorzugt von 140 °C, besser von 150 °C bis 200°C aufgelöst wird. Dieser Prozess wird auch als Lösungshydrolyse bezeichnet.

Besonders bevorzugt eingesetzte POM-Copolymere weisen neben wiederkehrenden Oxymethylengruppen der Formel I 0,5 bis 10 mol %, vorzugsweise 1 bis 5 mol % und insbesondere 1,5 bis 3 mol %, an Oxyalkylengruppen der Formen II auf,

-[CH₂-O]- (I),

-[(CH₂)ₘ-O]_{y}- (II),

worin m eine ganze Zahl von 2 bis 4, vorzugsweise 2 ist, und y 1 oder 2 bedeutet.

Die Ermittlung des MVR-Wertes der erfindungsgemäß eingesetzten Polyoxymethylen-Copolymeren erfolgt gemäß ISO 1133: 190°C/2,16 kg

Die Ermittlung der Kristallisations-Halbwertszeit und des Wiederaufricht-vermögens der erfindungsgemäßen Fasern erfolgt wie in den nachfolgenden Beispielen beschrieben.

Bevorzugte Polyoxymethylen-Copolymerfasern leiten sich von Polyoxymethylen-Copolymeren ab, deren Kristallisations-Halbwertszeit mindestens 100 Sekunden, ganz besonders bevorzugt mindestens 150 Sekunden beträgt.

Bevorzugte Polyoxymethylen-Copolymerfasern besitzen ein Wiederaufrichtungsvermögen, gemessen nach der Doppelschlaufenmethode in Luft und/oder Wasser, von mindestens 130°.

Die Polyoxymethylen-Copolymerfasern besitzen typischerweise eine Zugfestigkeit, ermittelt nach DIN 53834-1 (Zugversuch an Monofilen), von bis zu 45 cN/tex, besonders bevorzugt bis zu 40 cN/tex.

Die Polyoxymethylen-Copolymerfasern besitzen typischerweise eine Reißdehnung, ermittelt nach DIN 53834-1 (Zugversuch an Monofilen), von bis zu 100 %, besonders bevorzugt 25 bis 100 % und ganz besonders bevorzugt von 30 bis 100 %.

Unter POM-Copolymerfasern sind im Rahmen dieser Beschreibung beliebige POM-Copolymer enthaltende Fasern zu verstehen.

Beispiele dafür sind Filamente oder Stapelfasern, die aus mehreren einzelnen Fasern bestehen, insbesondere jedoch Monofilamente.

Wichtig zur Erzielung des Eigenschaftsprofils ist der Einsatz eines bestimmten POM-Rohstoffes und ein nicht zu hohes Verstreckverhältnis.

In einer bevorzugten Ausführungsform der erfindungsgemäßen Verfahren wird das gebildete Filament mehrfach verstreckt.

Die Fasern können in beliebiger Form vorliegen, beispielsweise als Multifilamente, als Stapelfasern oder insbesondere als Monofilamente.

Der Titer der Fasern kann in weiten Bereichen schwanken. Beispiele dafür sind 100 bis 45.000 dtex, insbesondere 400 bis 7.000 dtex.

Besonders bevorzugt werden Monofilamente, deren Querschnittsform rund, oval oder n-eckig ist, wobei n größer gleich 3 ist.

Zur Herstellung der Fasern wird ein gegenüber thermischem Abbau stabilisierter Polyoxymethylen-Rohstoff eingesetzt, der gegebenenfalls weitere für POM-Formmassen übliche Zusatzstoffe enthalten kann.

Beispiele für Stabilisatoren sind Antioxidantien, Säurefänger, Formaldehydfänger, und/oder UV-Stabilisatoren.

Beispiele für weitere für POM-Formmassen übliche Zusatzstoffe sind Haftvermittler, Gleitmittel, Entformungsmittel, Füllstoffe, wie Glaskugeln, Calciumcarbonat, Talkum, Wollastonit oder Siliciumdioxid; Verstärkungs-materialien, wie Carbonfasern, Aramidfasern oder Glasfasern, Antistatika oder Zusätze, die der Formmasse eine gewünschte Eigenschaft verleihen, wie Farbstoffe und/oder Pigmente und/oder Schlagzähmodifiziermittel und/oder elektrische Leitfähigkeit vermittelnde Zusätze, z.B. Ruß oder Metallpartikel, sowie Mischungen dieser Zusätze, ohne jedoch den Umfang auf die genannten Beispiele zu beschränken.

Der Anteil dieser Stabilisatoren und Zusatzstoffe in den erfindungsgemäßen Fasern beträgt üblicherweise 0,2 bis 30 Gew. %, vorzugsweise 0,5 bis 25 Gew. %, bezogen auf die Masse der Fasern.

Nach dem Pressen der Polymerschmelze durch eine Spinndüse wird der heiße Polymerfaden durch Einbringen in ein Flüssigkeitsbad abgekühlt. Das Flüssigkeitsbad weist eine Temperatur von weniger als 150°C auf; die Temperatur des Flüssigkeitsbades kann in weiten Bereichen variieren, beispielsweise von -80°C bis 150°C, vorzugsweise 20°C bis 90°C. Es können unterschiedliche Kühlflüssigkeiten eingesetzt werden, vorzugsweise Wasser oder ein Gemisch von Wasser und Alkohol. Anstelle eines Kühlbads kann das Filament auch durch unterschiedliche Kühlbäder geleitet werden. Das abgekühlte Filament wird aus dem Kühlbad abgezogen
und gegebenenfalls anschließend aufgewickelt. Die Abziehgeschwindigkeit ist dabei größer als die Spritzgeschwindigkeit der Polymerschmelze.

Die so hergestellte Faser wird anschließend einer Nachverstreckung, besonders bevorzugt in mehreren Stufen, insbesondere einer zwei- oder dreistufigen Nachverstreckung, mit einem Gesamtverstreckungsverhältnis von bis zu 1 : 6, insbesondere von 1 : 2 bis 1 : 6, vorzugsweise von 1 : 4 bis 1 : 6, unterzogen. Das Verstrecken kann auf beheizten Galetten, durch Überleiten über ein beheiztes Bügeleisen und/oder durch Durchleiten des Filaments durch einen Infrarottunnel oder ein Heizbad erfolgen. Die Temperatur beim Verstrecken beträgt vorzugsweise 150 bis 190°C, besonders bevorzugt 170 bis 180°C.

Nach der Verstreckung schließt sich vorzugsweise eine Thermofixierung an, wobei typischerweise Temperaturen von 150 bis 200°C zum Einsatz kommen; dabei wird bei konstanter Länge gearbeitet oder es wird ein Schrumpf zugelassen.

Als besonders vorteilhaft für die Herstellung der Fasern hat es sich erwiesen, wenn bei einer Schmelzetemperatur im Bereich von 180 bis 230°C gearbeitet wird.

Die Polyoxymethylenfasern werden insbesondere in der Form von Monofilamenten oder Borsten in unterschiedlichsten Anwendungs-gebieten eingesetzt. Bevorzugte Einsatzgebiete sind Zahnbürsten, Haar-bürsten, Künstler- und Schreibpinsel, technische Bürsten, Malerpinsel und Malerbürsten, Farbroller und Farbkissen, Kosmetikpinsel, Reinigungsbürsten und Besen für Straße und Haushalt sowie Bürsten und Pinsel zur Körperpflege.

Diese Verwendungen sind ebenfalls Gegenstand der vorliegenden Erfindung.

In der Figur ist das Herstellungsverfahren der erfindungsgemäßen Monofilamente skizziert.

Kunststoffgranulat (1) wird in einem Extruder (2) aufgeschmolzen und über eine Schmelzepumpe (4) durch die feine Öffnung einer Düsenplatte (5) gepreßt. Das extrudierte Filament (8) wird durch ein temperiertes Wasserbad (7) geführt und vor der Aufwicklung zwischen Reckwerken (10, 13, 16) in Wärmeöfen (11, 14) verstreckt um die nötige parallele Ausrichtung der Moleküle zu erreichen. Dabei sind die Ofentemperaturen und die Verstreckverhältnisse zwischen den einzelnen Reckwerken von entscheidender Bedeutung für das Eigenschaftsprofil des erzeugten Monofilaments.

Einige Verfahrensparameter sowie Eigenschaften der erhaltenen Monofilamente sind in der nachfolgenden Tabelle dargestellt. Bei den Versuchen wurde ein POM-Copolymeres eingesetzt, das durch folgende Größen gekennzeichnet war:

Kristallisations-Halbwertszeit: Die Kristallisation von dünnen, bei 200°C aufgeschmolzenen POM-Filmen (Schichtdicke 10-100 µm) wurde nach dem raschen Abkühlen auf die jeweilige Beobachtungstemperatur unter dem Polarisationsmikroskop mit einer Photozelle verfolgt. Die Kristallisations-halbwertszeit ergab sich aus der Zeitspanne zwischen dem optischen erkennbaren Beginn der Kristallisation und dem Erreichen der halben maximalen Lichtintensität. Als Beobachtungstemperatur T_{b} wurde für POM-Polymere mit Schmelzpunkten Tₘ eine Temperatur von T_{b} = Tₘ-10K gewählt. Für POM-Typen mit Schmelzpunkten von 162°C lag T_{b} also bei 152°C.

MVR-Wert: ermittelt gemäß ISO 1133 (MVR 190°C/2,16 kg)

Wiederaufrichtevermögen: Die Charakterisierung erfolgte nach der Doppelschlaufenmethode. Dazu wurden die Proben 24 Stunden in einem vollklimatisierten Messraum bei 23°C und einer Luftfeuchte von 50% konditioniert (gemäß DIN 50014-23/50-1 von 07/85).

Zur Durchführung der Messung wurden fünf Einzelfäden mit einer Länge von 600 ± 2 mm zugeschnitten. Aus den Einzelfäden wurden jeweils zwei Fäden von 300 mm Länge geschnitten, wobei diese Fäden zu zwei ineinander-hängenden Schlaufen verknotet wurden. Eine Schlaufe wurde auf den Haken eines Stativs gehängt, während an die zweite Schlaufe das nach der unten stehenden Formel berechnete Gewicht gehängt wurde. Die Belastungsdauer betrug 5 Minuten. Durch die Belastung wurde eine Knickung um 180° erreicht, wobei der Krümmungsradius mit dem Fadenradius übereinstimmte. Nach der Entlastung wurden die Schlaufen jeweils 5 cm von der Knickstelle entfernt aufgeschnitten. Der Abschnitt der ersten Schlaufe wurde auf einer Glasplatte an der Luft fünf Minuten entspannt. Unmittelbar nach Ablauf der fünf Minuten wurde der aufgehende Winkel mit einem Winkelmesser ermittelt. Der Abschnitt_der zweiten Schlaufe wurde fünf Minuten bei Raumtemperatur in einem Wasserbad entspannt. Nach Ablauf der fünf Minuten wurde der Faden aus dem Wasserbad entnommen, auf eine Glasplatte gelegt und dort der aufgehende Winkel mit einem Winkelmesser ermittelt.

Die Belastung wurde nach folgender Formel berechnet: $G = \frac{{d}^{2} * π * 1280 * 2}{4}$
G = Belastungsgewicht in Gramm
d = Faserdurchmesser in mm

**Tabelle**

| Beispiel Nr. | Reckwerk 1 (m/min) | Ofen 1 (°C) | Reckwerk 2 (m/min) | Ofen 2 (°C) | Verstreckung | Zugspannung (N/mm²) | Festigkeit (cN/tex) | Dehnung (%) | Wiederauf richtung in Luft (Grad) | Wiederaufrichtung in Wasser (Grad) | Durchmesser (mm) |
|---|---|---|---|---|---|---|---|---|---|---|---|
| V1 | 12 | 180 | 126 | 190 | 10,96 | 875 | 62,0 | 26,7 | 95 | 97 | 0,156 |
| V2 | 16 | 173 | 114 | 180 | 7,13 | 762 | 54,4 | 27,5 | 106 | 110 | 0,139 |
| V3 | 16 | 175 | 110 | 175 | 6,88 | 733 | 52,4 | 25,9 | 109 | 113 | 0,142 |
| 4 | 27 | 175 | 150 | 175 | 5,56 | 569 | 40,6 | 33,2 | 129 | 131 | 0,139 |
| 5 | 20 | 175 | 110 | 175 | 5,50 | 466 | 33,3 | 33,3 | 129 | 132 | 0,142 |
| 6 | 18 | 175 | 100 | 175 | 5,56 | 326 | 23,2 | 34,7 | 130 | 133 | 0,139 |
| 7 | 16 | 175 | 90 | 175 | 5,63 | 222 | 15,9 | 46,0 | 131 | 132 | 0,137 |
| 8 | 18 | 180 | 96 | 180 | 5,33 | 230 | 16,4 | 46,7 | 131 | 133 | 0,145 |
| 9 | 18 | 175 | 100 | 175 | 5,56 | 353 | 25,2 | 38,5 | 131 | 134 | 0,148 |

## Patentansprüche

1. Verfahren zur Herstellung von Fasern enthaltend Polyoxymethlen-Copolymere mit einem Schmelzindex MVR, ermittelt nach ISO 1133 bei 190°C und einer Belastung von 2,16 kg, von 0,3 bis 30 ml/10 min, die ein Wiederaufrichtungsvermögen, gemessen nach der Doppelschlaufenmethode in Luft und/oder Wasser, von mindestens 125° besitzen, umfassend die Maßnahmen:
i) Extrudieren einer Schmelze enthaltend Polyoxymethylen-Copolymer mit einem Schmelzindex MVR, ermittelt nach ISO 1133 bei 190°C und einer Belastung von 2,16 kg, von 0,3 bis 30 ml/10 min durch eine Spinndüse,
ii) einbringen des gebildeten Filaments in ein Flüssigkeitsbad, das eine Temperatur von weniger als 150°C aufweist,
iii) Abziehen des gebildeten Filaments,
iv) ein- oder mehrfaches Verstrecken mit einem gesamten Verstreckverhältnis von nicht mehr als 1:6, und
v) gegebenenfalls Erhitzen des verstreckten Filaments unter Zulassung von Schrumpf.

2. Verfahren zur Herstellung der Fasern nach Anspruch 1 umfassend das Umfällen des Polyoxymethylen-Copolymeren unter Druck bei einer Temperatur von 150°C bis 200°C.

3. Verfahren gemäß Anspruch 1 oder 2, **dadurch gekennzeichnet, dass** die Fasern Polyoxymethylen-Copolymere enthalten, die Schmelzpunkte von mindestens 140°C und Molekulargewichte (Gewichtsmittelwert) M_{w} im Bereich von 5.000 bis 200.000 aufweisen.

4. Verfahren gemäß mindestens einem der Ansprüche 1 bis 3, **dadurch gekennzeichnet, dass** die Fasern Polyoxymethylen-Copolymere enthalten, die einen Schmelzindex (MVR Wert 190/2,16) von 1 bis 10 ml/min aufweisen.

5. Verfahren gemäß mindestens einem der Ansprüche 1 bis 4, **dadurch gekennzeichnet, dass** die Fasern Polyoxymethylen-Copolymere enthalten, die neben wiederkehrenden Oxymethylengruppen 0,5 bis 10 mol% an Struktureinheiten aufweisen, die sich von Comonomeren ableiten.

6. Verfahren gemäß mindestens einem der Ansprüche 1 bis 5, **dadurch gekennzeichnet, dass** die Fasern Polyoxymethylen-Copolymere enthalten, die Kristallisations-Halbwertszeiten mindestens 30 Sekunden aufweisen, ermittelt durch Abkühlung von 200°C auf eine Temperatur, die 10°C unter der Schmelztemperatur des jeweiligen POM-Copolymeren liegt, bei einer Abkühlgeschwindigkeit von 80°C/Minute und Aufrechterhalten dieser Temperatur bei dieser Beobachtungstemperatur.

7. Verfahren gemäß mindestens einem der Ansprüche 1 bis 6, **dadurch gekennzeichnet, dass** die Fasern keine Nukleierungsmittel enthalten.

8. Verfahren gemäß mindestens einem der Ansprüche 1 bis 7, **dadurch gekennzeichnet, dass** die Fasern lösungshydrolisierte Polyoxymethylen-Copolymere enthalten.

9. Verfahren gemäß mindestens einem der Ansprüche 1 bis 8, **dadurch gekennzeichnet, dass** die Fasern Polyoxymethylen-Copolymere enthalten, die neben wiederkehrenden Oxymethylengruppen der Formel I 0,5 bis 10 mol% an Oxyalkylengruppen der Formel II aufweisen
-[CH₂-O]- (I),
-[(CH₂)ₘ-O]_{y}- (II),
worin m eine ganze Zahl von 2 bis 4, vorzugsweise 2 ist, und y 1 oder 2 bedeutet.

10. Verfahren gemäß mindestens einem der Ansprüche 1 bis 9, **dadurch gekennzeichnet, dass** die Fasern ein Wiederaufrichtungsvermögen, gemessen nach der Doppelschlaufenmethode in Luft und/oder Wasser, von mindestens 130° besitzen.

11. Verfahren gemäß mindestens einem der Ansprüche 1 bis 10, **dadurch gekennzeichnet, dass** die Fasern eine Zugfestigkeit, ermittelt nach DIN 53834-1 von bis zu 45cN/tex besitzen.

12. Verfahren gemäß mindestens einem der Ansprüche 1 bis 11, **dadurch gekennzeichnet, dass** die Fasern eine Reißdehnung, ermittelt nach DIN 53834-1, von bis zu 100% besitzen.

13. Verfahren gemäß mindestens einem der Ansprüche 1 bis 12, **dadurch gekennzeichnet, dass** die Fasern Monofilamente sind.

14. Verfahren gemäß mindestens einem der Ansprüche 1 bis 13, **dadurch gekennzeichnet, dass** die Fasern einen Titer von 100 bis 45000 dtex aufweisen.

15. Verwendung von Fasern enthaltend Polyoxymethlen-Copolymere mit einem Schmelzindex MVR (ermittelt nach ISO 1133 bei 190°C und einer Belastung von 2,16 kg) von 0,3 bis 30 ml/10 min, die ein Wiederaufrichtungsvermögen, gemessen nach der Doppelschlaufenmethode in Luft und/oder Wasser, von mindestens 125° besitzen in Pinseln und Bürsten.

16. Verwendung nach Anspruch 15, **dadurch gekennzeichnet, dass** die Fasern in der Form von Monofilamenten in Zahnbürsten, Haarbürsten, Künstler- und Schreibpinseln, technischen Bürsten, Malerpinseln und Malerbürsten, Farbrollern und Farbkissen, Kosmetikpinseln, Reinigungsbürsten für Straße und Haushalt sowie in Bürsten und Pinseln zur Körperpflege eingesetzt werden.

## Claims

1. Method for manufacturing fibres comprising polyoxymethylene copolymers having a melt index MVR of 0.3 to 30 ml/10 min, determined according to ISO 1133 at 190°C and a load of 2.16 kg, that have a re-erecting capacity of at least 125°, measured according to the double loop method in air and/or water, comprising the measures of:
i) extruding a melt through a spinning nozzle, the melt comprising polyoxymethylene copolymer with a melt index MVR of 0.3 to 30 ml/10 min determined according to ISO 1133 at 190°C and a load of 2.16 kg,
ii) introducing the formed filament into a liquid bath, which has a temperature of less than 150 °C,
iii) stripping the formed filament,
iv) single or multiple stretching with an overall stretching ratio of not more than 1:6, and
v) optionally, heating the stretched filament allowing shrinkage.

2. Method for manufacturing the fibres according to claim 1 comprising precipitating the polyoxymethylene copolymer under pressure at a temperature from 150°C to 200°C.

3. Method according to claim 1 or 2, **characterized in that** the fibres comprise polyoxymethylene copolymers, which have melting points of at least 140°C and molecular weights (weight average value) M_{w} in the range from 5.000 to 200.000.

4. Method according to at least any one of claims 1 to 3, **characterized in that** the fibres comprise polyoxymethylene copolymers, which have a melt index (MVR value of 190/2.16) from 1 to 10 ml/min.

5. Method according to at least any one of claims 1 to 4, **characterized in that** the fibres comprise polyoxymethylene copolymers, which besides recurring oxymehtylene groups have 0.5 to 10 mol% of structured units that are derived from comonomers.

6. Method according to at least any one of claims 1 to 5, **characterized in that** the fibres comprise polyoxymethylene copolymers, the crystallization half-value period thereof being at least 30 seconds, determined by cooling from 200°C to a temperature that is 10°C below the melting temperature of the respective POM-copolymer, at a cooling rate of 80°C/minute and maintaining this temperature at this observation temperature.

7. Method according to at least any one of claims 1 to 6, **characterized in that** the fibres do not comprise nucleating agents.

8. Method according to at least any one of claims 1 to 7, **characterized in that** the fibres comprise polyoxymethylene copolymers hydrolysed from solution.

9. Method according to at least any one of claims 1 to 8, **characterized in that** the fibres comprise polyoxymethylene copolymers, which besides recurring oxymethylene groups of the formula I have 0.5 to 10 mol% of oxyalkylene groups of the formula II
-[CH₂-O]- (I),
-[(CH₂)ₘ-O]_{y}- (II),
wherein m is an integer from 2 to 4, preferably 2, and y stands for 1 or 2.

10. Method according to at least any one of claims 1 to 9, **characterized in that** the fibres have a re-erecting capacity of at least 130° measured according to the double loop method in air and/or water.

11. Method according to at least any one of claims 1 to 10, **characterized in that** the fibres have a tensile strength of up to 45cN/tex determined according to DIN 53834-1.

12. Method according to at least any one of claims 1 to 11, **characterized in that** the fibres have an elongation at break of up to 100% determined according to DIN 53834-1.

13. Method according to at least any one of claims 1 to 12, **characterized in that** the fibres are monofilaments.

14. Method according to at least any one of claims 1 to 13, **characterized in that** the fibres have a yarn count from 100 to 45000 dtex.

15. Use of fibres in paintbrushes and brushes, the fibres comprising polyoxymethylene copolymers with a melt index MVR of 0.3 to 30 ml/10 min (determined according to ISO 1133 at 190°C and a load of 2.16 kg) that have a re-erecting capacity of at least 125° measured according to the double loop method in air and/or water.

16. Use according to claim 15, **characterized in that** the fibres are used in the form of monofilaments in toothbrushes, hairbrushes, artist and writing brushes, technical brushes, painting brushes, rollers and pads, cosmetic brushes, cleaning brushes for the street and household as well as in brushes for personal hygiene.

## Revendications

1. Procédé de réalisation de fibres contenant des copolymères de polyoxyméthylène avec un indice de fusion MVR, déterminé selon ISO 1133 à 190°C et sous une contrainte de 2,16 kg, de 0,3 à 30 ml/10 mn, qui présentent une aptitude de redressement, mesurée selon la méthode à double boucle dans l'air et/ou dans l'eau, d'au moins 125°, comprenant les mesures :
i) extrusion d'une masse en fusion contenant des copolymères de polyoxyméthylène avec un indice de fusion MVR, déterminé selon ISO 1133 à 190°C et sous une contrainte de 2,16 kg, de 0,3 à 30 ml/10 m, par une buse de filage,
ii) introduction du filament formé dans un bain de liquide qui présente une température de moins de 150°C,
iii) retrait du filament formé,
iv) étirement simple ou multiple avec un rapport d'étirement total de pas plus de 1:6, et
v) éventuellement, chauffage du filament étiré en autorisant un rétrécissement.

2. Procédé de fabrication de fibres selon la revendication 1, comprenant la précipitation du copolymère de polyoxyméthylène sous pression à une température de 150°C à 200°C.

3. Procédé selon la revendication 1 ou 2, **caractérisé en ce que** les fibres contiennent des copolymères de polyoxyméthylène qui présentent des points de fusion d'au moins 140°C et des poids moléculaires (valeur moyenne de poids) M_{w} de l'ordre de 5 000 à 200 000.

4. Procédé selon au moins l'une des revendications 1 à 3, **caractérisé en ce que** les fibres contiennent des copolymères de polyoxyméthylène qui présentent un indice de fusion (valeur MVR 190/2,16) de 1 à 10 ml/mn.

5. Procédé selon au moins l'une des revendications 1 à 4, **caractérisé en ce que** les fibres contiennent des copolymères de polyoxyméthylène qui, en plus de groupes d'oxyméthyle récurrents, contiennent 0,5 à 10 % mol. d'unités de structure qui sont dérivées de comonomères.

6. Procédé selon au moins l'une des revendications 1 à 5, **caractérisé en ce que** les fibres contiennent des copolymères de polyoxyméthylène qui présentent des demi-vies de cristallisation d'au moins 30 secondes, déterminées par refroidissement de 200°C à une température qui se situe 10°C sous la température de fusion du copolymère POM respectif, compte tenu d'une vitesse de refroidissement de 80°C/minute et du maintien de cette température à cette température d'observation.

7. Procédé selon au moins l'une des revendications 1 à 6, **caractérisé en ce que** les fibres ne contiennent pas de moyens de nucléisation.

8. Procédé selon au moins l'une des revendications 1 à 7, **caractérisé en ce que** les fibres contiennent des copolymères de polyoxyméthylène hydrolisés en solution.

9. Procédé selon au moins l'une des revendications 1 à 8, **caractérisé en ce que** les fibres contiennent des copolymères de polyoxyméthylène qui, en plus de groupes d'oxyméthylène récurrents de formule I, présentent 0,5 à 10 % mol. de groupes d'oxyalkyle de formule II
-[CH₂-O]- (I),
-1(CH₂)ₘ-O]_{y}- (II),
où m est un nombre entier de 2 à 4, de préférence 2, et y représente 1 ou 2.

10. Procédé selon au moins l'une des revendications 1 à 9, **caractérisé en ce que** les fibres présentent une aptitude de redressement, mesurée selon la méthode à double boucle dans l'air et/ou dans l'eau, d'au moins 130°.

11. Procédé selon au moins l'une des revendications 1 à 10, **caractérisé en ce que** les fibres présentent une résistance à la traction, déterminée selon DIN 53834-1, de jusqu'à 45 cN/tex.

12. Procédé selon au moins l'une des revendications 1 à 11, **caractérisé en ce que** les fibres présentent un allongement à la rupture, déterminé selon DIN 53834-1, de jusqu'à 100 %.

13. Procédé selon au moins l'une des revendications 1 à 12, **caractérisé en ce que** les fibres sont des monofilaments.

14. Procédé selon au moins l'une des revendications 1 à 13, **caractérisé en ce que** les fibres présentent un titre de 100 à 45 000 dtex.

15. Utilisation de fibres contenant des copolymères de polyoxyméthylène avec un indice de fusion MVR (déterminé selon ISO 1133 à 190°C et sous une contrainte de 2,16 kg) de 0,3 à 30 ml/10 mn, qui présentent une aptitude de redressement, mesurée selon la méthode à double boucle dans l'air et/ou dans l'eau, d'au moins 125°, dans des pinceaux et des brosses.

16. Utilisation selon la revendication 15, **caractérisée en ce que** les fibres sont utilisées sous la forme de monofilaments dans des brosses à dents, brosses à cheveux, pinceaux d'artiste et d'écriture, brosses techniques, pinceaux de peintre et brosses de peintre, rouleaux à peinture et tampons à peinture, pinceaux cosmétiques, brosses de nettoyage pour la rue et le ménage ainsi que dans des brosses et pinceaux pour soins corporels.
